# EUROPÄISCHE PATENTSCHRIFT

(11) **EP 0 009 751 B1**
(45) Veröffentlichungstag und Bekanntmachung des Hinweises auf die Patenterteilung: **08.04.1981**
(21) Anmeldenummer: 79103629.6
(22) Anmeldetag: 25.09.1979
(51) Int. Cl.: B63B 25/24, C08L 57/00

(54) **Verfahren zur Sicherung von Schüttladungen in Küstenmotor- und Seeschiffen gegen Verschiebung durch Krängung oder Stampfen**
Method for securing bulk loads in coasters and sea ships against shifting during heeling or pitching
Méthode pour empêcher les déplacements indésirables d'une cargaison en vrac dans un bateau côtier ou marin pendant la gîte ou le tangage

(30) Priorität: 30.09.1978 DE 2842714
(43) Veröffentlichungstag der Anmeldung: 16.04.1980
(73) Patentinhaber: BASF Aktiengesellschaft, 67063 Ludwigshafen (DE)
(72) Erfinder: Hansen, Guenter, Dr. Dipl.-Chem., D-6710 Frankenthal (DE); Pottgiesser, Hermann, Dr. Dipl.-Chem., D-6700 Ludwigshafen (DE); Schlindwein, Walter, D-6700 Ludwigshafen (DE)

## Beschreibung

Rohstoffe und Fertigprodukte werden zunehmend in loser Schüttung transportiert. Das gilt auch für den Transport auf See. Zur Zeit der Segelschiffahrt kam in loser Form vor allem Getreide zur Verschiffung. Heute stehen für den Transport von Kohle, Erzen, Getreide, Mineralien, Salzen, Düngemitteln u.a. in loser Schüttung etwa 25% der Welt-Handelstonnage als Massengut-Transporter (»Bulk-Carrier«) zur Verfügung.

Eine Voraussetzung für diese wirtschaftlichste Transportart ist eine gewisse Unempfindlichkeit der Produkte gegen Witterungseinflüsse, so daß auf die vor allem gegen Feuchtigkeit schützende Verpackung, z. B. in Säcken, verzichtet werden kann. Während diese Eigenschaft eine Voraussetzung für die Erhaltung der Qualität der Ware ist, gibt es andere Eigenschaften, die für die Sicherheit des Schiffes und die seiner Besatzung von erheblicher Bedeutung sind.

Es handelt sich hier um den Widerstand mit dem sich ein gekörntes Gut in loser Schüttung der Verschiebung seiner Teile untereinander widersetzt, also darum, daß Schüttgüter während des Seetransportes durch Erschütterungen und vor allem durch das Krängen des Schiffes um seine Längsachse ins Rutschen geraten können. Das durch Krängen verursachte Rutschen führt mit einer Ladungsverschiebung zur Verschiebung des Schwerpunkts von Ladung und Massenschwerpunkt des Schiffes mit allen Konsequenzen für dessen Stabilität.

Als Folge von Ladungsverschiebungen sind früher viele Getreide-Segler verloren gegangen. Auch heute noch kentern aus diesem Grunde Motorschiffe bei starkem Seegang, und schnell laufende Schiffe sind selbst bei ruhiger See durch harte Kurskorrektur gefährdet.

Um diesen bei der Verschiffung loser Ware auftretenden Gefahren zu begegnen, werden die Schüttkegel der Ladung vor dem Auslaufen mehr oder weniger glattgezogen. Durch ein solches »Trimmen« wird die Gefahr der Querverschiebung der Ladung im Idealfall bis zu einem Krängungswinkel des Schiffes vermieden, der etwa dem natürlichen Schüttwinkel des betreffenden Massengutes entspricht. Unter der Voraussetzung, daß bei erfahrener Schiffsführung Krängungswinkel oberhalb eines Maximalwertes von etwa 35° nicht vorkommen, kann man dann annehmen, daß Massengüter mit einem natürlichen Schüttwinkel oberhalb dieses Maximalwertes sicher transportiert werden' können.

Schüttgüter mit geringem natürlichem Schüttwinkel erfordern hingehen zusätzliche Maßnahmen. Die entsprechenden Richtlinien empfehlen besonders ebenes Trimmen und erforderlichenfalls den Einbau von Längsschotten in die Laderäume. Einige Produkte wie Getreide, zeigen ein besonderes Fließverhalten des bewegten Gutes. Einer Ladungsverschiebung wird bei solchen Gütern auch durch Belastung der getrimmten Oberfläche mittels meterhoher Stapel gesackter Waren entgegengewirkt. Diese Aufwendungen - vor allem die fallweise einzubauenden Längsschotten - mindern die Rentabilität und damit den Vorteil der Lose-Verladung. Hinzu kommt, daß nur wenige Güter wie Getreide, pneumatisch entladen werden; wird aber mit Greifern entladen, so wird die Entladung durch die provisorischen Hilfsschotten im allgemeinen stark behindert.

Außer mit den geschilderten Maßnahmen lassen sich Ladungsverschiebungen schon von der Konstruktion der Schiffe her verhindern. So können heute Massengut-Frachter durch konstruktive Anpassung der Laderäume an die Schüttwinkel der Ladung gewissermaßen selbsttrimmend gebaut werden. Diese Konstruktion bewährt sich bei Spezialschiffen für Massengüter mit einem ständig gleichbleibenden speziellen Schüttgewicht. Sie verfehlt aber ihre Wirkung, wenn z. B. der Laderaum nur halb . gefüllt wird oder wenn Schüttgüter mit anderem insbesondere einem erhöhten Schüttgewicht eingesetzt werden.

Der vorliegenden Erfindung liegt nun die Aufgabe zugrunde, mit einfachen Mitteln den Transport von Schüttgütern auf Küstenmotor-und Seeschiffen sicher zu machen, ohne daß dabei die Mängel der bisher angewandten Mittel in Kauf genommen werden müssen.

Es wurde nun gefunden, daß man Schüttgutladungen in Küstenmotor- und Seeschiffen vorteilhaft gegen Verschiebung durch Krängung oder Stampfen sichern kann, indem man die Oberflächenschicht des getrimmten Schüttgutes durch Verbinden der einzelnen Partikeln mit einem Bindemittel verfestigt. Als Schüttgut sind hier die üblichen, meist körnigen, Schüttgüter anzusehen, z. B. Getreide, Mineraldüngergranulat, granulierte Kunststoffe, Erze und Kohle. Von besonderem Interesse ist das neue Verfahren für Getreide und Mineraldüngergranulat sowie ferner für kristallines Ammoniumsulfat, Kaliumchlorid und Rohphosphat.

Die Bindemittel können für das Verfahren im allgemeinen in Form ihrer wäßrigen Lösungen oder in Form wäßriger Dispersionen eingesetzt werden, auch wenn es sich um wasserlösliche Schüttgüter handelt. Von besonderem Interesse als Bindemittel sind wäßrige Dispersionen von Copolymerisaten von Vinylverbindungen, insbesondere von Copolymerisaten von Vinylverbindungen, deren Filmbildetemperatur oberhalb 0°C liegt, und bei denen die Copolymerisate eine Glasübergangstemperatur unter 30° C und eine Filmfestigkeit über 0,7 N/mm² aufweisen. Von besonderem Vorteil als Bindemittel sind Vinyl-Copolymerisate, die Filme mit einer Filmfestigkeit über 1 N/mm² ergeben, die bei einer Dehnung von der Hälfte der Reißdehnung Zug-Verformungsreste von weniger als 5% aufweisen. Geeignete Vinyl-Copolymerisate sind z. B. übliche Emulsions-Copolymerisate auf Basis von Butadien und Styrol, Emulsions-Copolymerisate auf Basis von Vinylidenchlorid, Acrylnitril und α,ß-olefinisch ungesättigten Mono- und Dicarbonsäuren, wie Acrylsäure und Itaconsäure sowie Emulsionscopolymerisate monoolefinisch ungesättigter Carbonsäureester wie besonders Vinylester und Acrylester.

In Frage kommen ferner wäßrige Lösungen von Harnstoff-Formaldehyd-Vorkondensaten. Von besonderem Interesse als Bindemittel sind übliche, meist 40- bis 60%ige wäßrige Dispersionen von 30 bis 60 Gew.-% Butadien, 30 bis 60% Styrol und 0 bis 8% Acrylsäure, Methacrylsäure, Itaconsäure, Acrylamid, Methacrylamid und/ oder N-Methylolmethacrylamid einpolymerisiert enthaltenden Polymerisaten.

Bei dem Verfahren können die Bindemittel auf die obere Schicht der getrimmten Schüttgüter, beispielsweise aus Einstoffdüsen, aufgesprüht werden. Im allgemeinen setzt man dabei das Bindemittel in Mengen von 200 bis 2000 Gramm je m² Schüttgutoberfläche ein. Hierdurch wird nach dem rasch erfolgenden Trocknen im Bereich der Oberfläche eine vliesartige Verfestigung der dort befindlichen Schüttgut-Partikeln erreicht. Dieser verfestigte Bereich soll vorzugsweise wenige Partikeldurchmesser betragen, meist reicht hierfür eine Schichtdicke von 1 bis 5 cm aus. Vor dem Entladen kann die verfestigte obere Schüttgutschicht, falls gewünscht, leicht abgehoben und gegebenenfalls verworfen werden. Sie setzt jedoch auch einer Entladung durch übliche Greifer praktisch keinen Widerstand entgegen, so daß eine Entfernung der Oberflächenschicht beim Entladen häufig nicht erforderlich ist.

Da bei dem neuen Verfahren eine Verfestigung der Oberflächenschicht der getrimmten Güter rasch erfolgt, wird keine Erhöhung der Liegezeiten für Schiffe verursacht. Durch die Oberflächenverfestigung wird eine Ladungsverschiebung bei den auf See auftretenden Krängungswinkeln weitgehend sicher verhindert. Im Hinblick auf die großen Gesamtmassen der als Schüttgut verladenen Stoffe und die im Verhältnis hierzu außerordentlich geringe Menge an erforderlichem Bindemittel ist es überraschend, daß eine Ladungsverschiebung auch bei starkem Seegang sicher verhindert werden kann.

Für die im folgenden angegebenen Beispiele wird der Laderaum eines Schiffes durch einen Simulator mit den Abmessungen 1 Meter Länge mal 1 Meter Breite mal 0,6 Meter Tiefe dargestellt. Über eine Achse durch seinen Gleichgewichtsschwerpunkt können definierte Kippbewegungen ausgeübt werden. Das Ladegut wird in der Minute jeweils 10 Krängungen in beiden Richtungen unterworfen. Der Krängungswinkel wird während der Simulation von ±35° auf ±45° gesteigert. Die in den folgenden Beispielen angegebenen Teile und Prozente beziehen sich auf das Gewicht.

### Beispiel 1

Der Simulator wird mit einem granulierten Düngemittel (Korngröße 2 bis 6 mm) von 30° Schüttwinkel gefüllt und eben getrimmt. Die getrimmte Oberfläche des Ladegutes wird mit einer Einstoffdüse gleichmäßig mit einer 33%igen wäßrigen Dispersion eines Copolymerisates aus 40 Teilen Butadien und 60 Teilen Styrol mit Filmbildung oberhalb 0°C besprüht, deren Copolymerisat einen Glasübergangsbereich von 10 bis 20° C, eine Filmfestigkeit von 9 N/mm² und einen Zugverformungsrest von 0% hat.

Die Dispersion dringt etwa 1 cm in die Oberfläche des Düngemittelgranulats ein und verfestigt diese Schicht. Nach etwa 1 Stunde werden mit dem Simulator Krängungen von ±35° simuliert. Weitere 2 Stunden später werden die Krängungen auf ±45° gesteigert und insgesamt 90 Stunden aufrechterhalten (108000 Krängungen). Die Oberfläche des Ladegutes ist hiernach noch unverändert.

Wird dagegen der Simulator zum Vergleich mit der Füllung aus granuliertem Düngemittel den Krängungen unterworfen, ohne daß die Oberflächenschicht erfindungsgemäß verfestigt ist, so kommt es schon bei der ersten Krängung von ±35° zur Querverschiebung der Ladung mit Schlagseite des Simulators, aus der er sich nicht mehr aufrichtet.

### Beispiel 2

Der Simulator wird mit Hartweizen von 27° Schüttwinkel gefüllt und die getrimmte Oberfläche mit einer 50%igen wäßrigen Dispersion eines Copolymerisats aus 90 Teilen Vinylidenchlorid, 8 Teilen Acrylnitril und 2 Teilen Acrylsäure in einer Schichtdicke von 8 mm verfestigt. Die Dispersion hat eine Filmbildetemperatur oberhalb 20°C und das Copolymerisat eine Glastemperatur von 15 bis 25° C, eine Filmfestigkeit von 12 N/mm² und einen ZugVerformungsrest von 0%. Die Ladung wird nach 2 Stunden Krängungen von ±35° unterworfen. Die Oberfläche zeigt nach 90 Stunden noch keine Veränderung. Sie hält auch den nachfolgenden Krängungen von ±40° stand, bis sie nach insgesamt 138 Stunden (165 000 Krängungen) abreißt, so daß der Versuch abgebrochen wird.

### Beispiele 3 bis 5

Der Simulator wird mit kristallinem Ammoniumsulfat (Korngröße 0,4-2 mm, mittlerer Durchmesser 1,25 mm) Schüttwinkel 35⁰, [3] bzw. Kaliumchlorid (Korngröße 0,3-1,5 mm, mittlerer Durchmesser 0,75 mm) Schüttwinkel 31° [4], bzw. Rohphosphat (Pebble, Korngröße 0,1-2,8 mm, mittlerer Durchmesser 0,7 mm) Schüttwinkel 32° [5], gefüllt und die getrimmten Oberflächen mit
a) einer handelsüblichen 40%igen wäßrigen Dispersion eines Copolymerisats von 60% seines Gewichts n-Butylacrylat mit 40% seines Gewichts Styrol, bzw.
b) einer handelsüblichen 50%igen wäßrigen Dispersion eines Copolymerisats von 52% seines Gewichts Styrol, 45% seines Gewichts Butadien, 2% seines Gewichts Acrylsäure und 1% seines Gewichts Acrylamid, bzw.
c) einer handelsüblichen 50%igen wäßrigen Dispersion eines Copolymerisats von Vinylpropionat mit jeweils 2% seines Gewichts Vinylpyrrolidon und Methacrylamid

verfestigt, wobei die Polymerisatmenge jeweils 1 kg/m² Schüttgutoberfläche beträgt.

Die Glasübergangstemperaturen der Copolymerisate liegen unter 30°C, ihre Filmfestigkeit über 1 N/mm².

Die Ladungen 3a-3c und 4a-4c werden nach jeweils 2 Stunden, die Ladungen 5a-5c erst nach 10 Stunden Krängungen von ±42° unterworfen. Die Oberflächen der Ladungen zeigen nach 90 Stunden noch keine Veränderungen.

## Patentansprüche

1. Verfahren zur Sicherung von Schüttgutladungen in Küstenmotor- und Seeschiffen, gegen Verschiebung durc:, Krängung oder Stampfen, dadurch gekennzeichnet, daß die Oberflächenschicht des getrimmten Schüttgutes durch Verbinden der einzelnen Partikel mit einem Bindemittel verfestigt wird.

2. Verfahren nach Anspruch 1, dadurch gekennzeichnet, daß zur Verfestigung wäßrige Lösungen oder Dispersionen von Bindemitteln eingesetzt werden.

3. Verfahren nach den Ansprüchen 1 und 2, dadurch gekennzeichnet, daß die Oberfläche des Schüttgutes in einer wenige Partikeldurchmesser starken Schicht verfestigt wird.

4. Verfahren nach den Ansprüchen 1 bis 3, dadurch gekennzeichnet, daß als Bindemittel wäßrige Dispersionen von Copolymerisaten von Vinylverbindungen verwendet werden, deren Filmbildetemperatur oberhalb 0°C liegt, und bei denen die Copolymerisate eine Glasübergangstemperatur unter 30°C und eine Filmfestigkeit über 0,7 N/mm² aufweisen.

## Claims

1. A process for securing bulk loads in motor coasters and ocean-going vessels against shifting as a result of list or pitching, characterized in that the surface layer of the trimmed bulk load is consolidated by bonding the individual particles with a binder.

2. A process as claimed in claim 1, characterized in that aqueous solutions or dispersions of binders are employed forthe consolidation.

3. A process as claimed in claims 1 and 2, characterized in that the surface of the bulk load is consolidated in a layer, of which the thickness is equal to a few times the particle diameter.

4. A process as claimed in claims 1 to 3, characterized in that the binder used is an aqueous dispersion of a copolymer of vinyl compounds, the dispersion having a film-forming temperatur above 0°C, and the copolymers having a glass transition temperatur of below 30° C and a film strength of above 0,7 N/mm².

## Revendications

1. Procédé pour empêcher les déplacements de cargaisons en vrac de cabotuers et de navires de haute mer sous l'effet de la gîte ou du tangage, caractérisé en ce que les particules constituant la couche superficielle du chargement en vrac à surface égalisée sont liées les unes aux autres par un liant.

2. Procédé suivant la revendication 1, caractérisé en ce que le liant est mis en oeuvre sous forme d'une solution ou dispersion aqueuse.

3. Procédé suivant l'une des revendications 1 et 2, caractérisé en ce que l'épaisseur de la couche superficielle du chargement en vrac, dans laquelle les particules sont liées, est égale à plusieurs diamètres des particules.

4. Procédé suivant l'une des revendications 1 à 3, caractérisé en ce que l'on emploie comme liants des dispersions aqueuses de copolymères de composés vinyliques, dont la température de formation d'une pellicule est supérieure à 0°C, qui possèdent une température de transition vitreuse inférieure à 30°C et qui forment des pellicules avec une résistance supérieure à 0,7 N/mm².
